# EUROPÄISCHE PATENTSCHRIFT

(11) **EP 1 576 199 B1**
(45) Veröffentlichungstag und Bekanntmachung des Hinweises auf die Patenterteilung: **01.10.2014**
(21) Anmeldenummer: 03808281.4
(22) Anmeldetag: 17.12.2003
(51) Int. Cl.: C21D 9/00, C22C 38/06, C22C 38/10, C22C 38/12, C22C 38/14, C21D 7/02

(54) **VERFAHREN ZUR HERSTELLUNG EINER SCHRAUBE SOWIE NACH DEM VERFAHREN HERGESTELLTE SCHRAUBE**
METHOD FOR THE PRODUCTION OF A SCREW, AND SCREW PRODUCED ACCORDING TO SAID METHOD
PROCEDE POUR PRODUIRE UNE VIS ET VIS PRODUITE SELON LEDIT PROCEDE

(30) Priorität: 23.12.2002 DE 10260828
(43) Veröffentlichungstag der Anmeldung: 21.09.2005
(73) Patentinhaber: SFS intec Holding AG, 9435 Heerbrugg (CH)
(72) Erfinder: MÄTZLER, Thomas, CH-9445 Rebstein (CH); ROHNER, Ernst, CH-9425 Thal (CH)
(86) Internationale Anmeldenummer: PCT/EP2003/014384
(87) Internationale Veröffentlichungsnummer: WO 2004/059016

(56) Entgegenhaltungen:
- EP-A- 0 674 720
- GB-A- 1 535 775
- GB-A- 2 337 477
- US-A- 3 904 445

## Beschreibung

Die Erfindung betrifft ein Verfahren zur Herstellung einer Schraube, insbesondere einer Schraube für Wendeschneidplatten, welche einen Innenangriff aufweist, sowie eine Schraube.

An sich ist die Fertigung von Schrauben durch Kaltumformen eines Ausgangsmaterials in verschiedenen Varianten bekannt. Probleme gibt es erst bei hochfesten Ausgangsmaterialien. Hier wird bisher immer davon ausgegangen, dass ausschließlich eine spanende, also materialabarbeitende Fertigung möglich ist. Eine solche Herstellung von Schrauben ist aber mit großem Aufwand und daher auch hohen Kosten verbunden. Der Fachmann ist aber nach wie vor davon überzeugt, dass ab einer gewissen Festigkeit des Ausgangsmaterials eine Herstellung von Schrauben mit Innenangriff, und hier insbesondere relativ kleiner Schrauben, durch Kaltumformung unmöglich ist.

GB 1535775 offenbart ein Verfahren Zur Herstellung hochfester Teile durch Kaltumformen, z.B. Schrauben und Muttern aus unlegierten oder niedriglegierten Kaltarbeitsstählen.

Die vorliegende Erfindung hat sich zur Aufgabe gestellt, dieses Vorurteil der Fachwelt zu überwinden und die Möglichkeit der Herstellung von Schrauben mit Innenangriff aus einem hochfestem Material zu schaffen.

Erfindungsgemäß gelingt dies durch ein Verfahren, bei welchem als Ausgangsmaterial ultrahochfester Stahl eingesetzt wird und bei dem die Schraube einschliesslich des Innenangriffes durch Kaltumformen des Ausgangsmaterials gefertigt wird.

Es konnte in vielen Versuchsreihen festgestellt werden, dass sich der Fachmann aufgrund der unmöglich erscheinenden Fakten geirrt hat und dass es sehr wohl möglich ist Schrauben aus ultrahochfestem Stahl in einem Kaltumformverfahren herzustellen. Solche Schrauben haben gegenüber den durch spanende Bearbeitung hergestellten Schrauben aufgrund optimaler Querschnittsverhältnisse wesentlich bessere Festigkeitseigenschaften. Bei der bisher für möglich gehaltenen Herstellungsweise konnte gerade der Schlüsselangriff im Kopf nur so gefertigt werden, indem eine Vorbohrung gemacht werden musste, worauf dann in einem Stossverfahren die Schlüsselkontur hergestellt wurde. Bei der Herstellung im Kaltumformverfahren hingegen wird die Schlüsselkontur, z.B. ein Innensechsrund, beim Kaltumformpressvorgang ohne vorheriges Vorbohren hergestellt. Es ist daher die Öffnung für den Schlüsselangriff wesentlich weniger tief auszuführen als dies mit einem Vorbohrvorgang der Fall ist. Am Übergang zwischen Schraubenkopf und Schaft ist daher die Festigkeit wesentlich höher, da mehr Materialdicke zwischen der Öffnung für den Schlüsselangriff und der Außenkontur verbleibt. Die bei einer spanabhebenden Bearbeitung sich ergebenden Schwachstellen sind somit verhindert worden.

Dementsprechend optimale Eigenschaften zur Aufnahme eines großen Drehmomentes und auch zur Erreichung großer Zugfestigkeit ergeben sich bei einer Schraube, insbesondere einer Schraube mit Innenangriff für den Einsatz bei Wendeschneidplatten, die aus ultrahochfestem Stahl besteht und durch Kaltumformung hergestellt ist.

Es wurde zwar schon versucht, Schrauben aus hochfestem Stahl zu fertigen, wobei hier bisher Grenzen gesehen wurden, wenn auch ein Innenangriff mitgefertigt werden sollte. Durch die Erfindung konnte dieses Vorurteil der Fachwelt überwunden werden.

Besonders vorteilhaft bei einem solchen Verfahren und einer nach dem Verfahren hergestellten Schraube ist es, wenn als Ausgangsmaterial ein ultrahochfester Stahl mit der Zusammensetzung C 0,03, Mo 5,0, Ni 18,5, Co 8,5, Ti 0,6, Al 0,1, Rest Fe, eingesetzt wird. Gerade bei einer solchen Zusammensetzung ist der Fachmann bisher davon ausgegangen, dass eine Herstellung im Kaltumformverfahren nicht möglich sei. Durch die vorliegende Erfindung konnte das Gegenteil bewiesen werden.

Weitere erfindungsgemäße Merkmale und besondere Vorteile werden in der nachstehenden Beschreibung anhand der Zeichnung noch näher erläutert. Es zeigen:
Fig.1 eine Seitenansicht einer Schraube, teilweise aufgeschnitten dargestellt;
Fig.2 eine Draufsicht auf den Kopf der Schraube.

In der Zeichnung ist ein Ausführungsbeispiel einer Schraube dargestellt, wie sie für die Befestigung von Wendeschneidplatten eingesetzt wird. Natürlich können die erfindungsgemäßen Maßnahmen in gleicher Weise für Schrauben in anderen Einsatzbereichen angewendet werden. Gerade bei Schrauben, die in engen Toleranzen hergestellt werden müssen und vor allem auf Drehmoment und Zug belastet sind, hat sich gezeigt, dass im Kaltumformverfahren hergestellte Schrauben wesentlich besser sind als durch spanabhebende Bearbeitung hergestellte Schrauben. Da aber gerade Schrauben aus ultrahochfestem Stahl das optimale Ausgangsmaterial für solche Schrauben ist, fertigte man bisher solche Schrauben als Drehteil, weil der Fachmann eine Fertigung im Kaltumformverfahren für schlicht unmöglich hielt.

Eine auf der Zeichnung gezeigte, insbesondere für die Befestigung von Wendeschneidplatten gefertigte Schraube 1 weist einen Kopf 2 und einen mit einem Gewinde 5 versehenen Schaft 4 auf. Auf den Schaft 4 mit einem Durchmesser D ist das Gewinde 5 mit dem Außendurchmesser D1 aufgerollt. Der Kopf 2 nach Art eines Linsensenkkopfes weist einen Durchmesser D3 auf. Im Kopf 2 ist ein Innenangriff 3 zum Einsatz eines Antriebselementes ausgebildet. Bei der Fertigung im Kaltumformverfahren ergibt sich lediglich eine kleine Vertiefung 6 am Grund des Innenangriffes 3. Bei einer bisher bekannten Fertigung durch Spanabhebung musste auch bei der Herstellung des Innenangriffes 3 eine Bohrung 7 (strichliert dargestellt) vorab hergestellt werden, die entsprechend tief ausgebildet sein musste, um anschließend in einem Stossverfahren den Schlüsselabgriff herzustellen. Aufgrund der doch unterschiedlichen Abschnitte mit verschiedenen Durchmessern ist ein relativ hoher Umformgrad zu berücksichtigen, wobei dies bisher beim Einsatz von ultrahochfestem Stahl als unmöglich galt.

Bei dem erfindungsgemäß eingesetzten Verfahren zur Herstellung der Schraube, insbesondere eben einer Schraube für Wendeschneidplatten erfolgt die Fertigung durch Kaltumformen des Ausgangsmaterials, wobei als Ausgangsmaterial ultrahochfester Stahl eingesetzt wird, was bisher vom Fachmann als nicht durchführbar angesehen worden ist. Im Rahmen der Erfindung ist jede Art ultrahochfester Stahl durch Kaltumformen des Ausgangsmaterials zu verarbeiten, jedoch erweist sich im konkreten Falle als Ausgangsmaterial ein ultrahochfester Stahl mit der Zusammensetzung C 0,03, Mo 5,0, Ni 18,5, Co 8,5, Ti 0,6, Al 0,1, Rest Fe, als besonders geeignet.

Durch die Erfindung ist es ermöglicht worden, eine Schraube, insbesondere eine Schraube für Wendeschneidplatten, zu fertigen, die aus ultrahochfestem Stahl besteht und durch Kaltumformung hergestellt ist. Es ergeben sich dadurch wesentliche Verbesserungen in bezug auf die Festigkeit der Schraube.

Beim Verfahren zur Herstellung der Schraube werden wie auch bei anderen Kaltumformverfahren weitere Verfahrensschritte zum Einsatz kommen, beispielsweise Waschvorgänge, Drehvorgänge zum Anfasen, Gleitschleifen, Gewinderollen, Oberflächenbehandlung, Endkontrolle usw.

## Patentansprüche

1. Verfahren zur Herstellung einer Schraube, insbesondere einer Schraube für Wendeschneidplatten, welche einen Innenangriff aufweist, **dadurch gekennzeichnet, dass** als Ausgangsmaterial ultrahochfester Stahl eingesetzt wird und dass die Schraube einschliesslich des Innenangriffes durch Kaltumformen des Ausgangsmaterials gefertigt wird.

2. Verfahren nach Anspruch 1, **dadurch gekennzeichnet, dass** als Ausgangsmaterial ein ultrahochfester Stahl mit der Zusammensetzung C 0,03, Mo 5,0, Ni 18,5, Co 8,5, Ti 0,6, Al 0,1, Rest Fe, eingesetzt wird.

3. Schraube, insbesondere für Wendeschneidplatten, die aus ultrahochfestem Stahl besteht und einschliesslich des Innenangriffes durch Kaltumformung hergestellt ist.

4. Schraube nach Anspruch 3, **dadurch gekennzeichnet, dass** der ultrahochfeste Stahl die Zusammensetzung C 0,03, Mo 5,0, Ni 18,5, Co 8,5, Ti 0,6, Al 0,1, Rest Fe, hat.

## Claims

1. Method for producing a screw, in particular a screw for indexable inserts, which screw comprises an interior engaging member, **characterised in that** ultra-high-strength steel is used as the initial material, and **in that** the screw, including the interior engaging member, is produced by means of cold-forming the initial material.

2. Method according to claim 1, **characterised in that** ultra-high-strength steel having a composition of C 0.03, Mo 5.0, Ni 18.5, Co 8.5, Ti 0.6, Al 0.1, the remainder being Fe, is used as the initial material.

3. Screw, in particular for indexable inserts, which consists of ultra-high-strength steel and is produced, including the interior engaging member, by means of cold-forming.

4. Screw according to claim 3, **characterised in that** the ultra-high-strength steel has a composition of C 0.03, Mo 5.0, Ni 18.5, Co 8.5, Ti 0.6, Al 0.1, the remainder being Fe.

## Revendications

1. Procédé d'obtention d'une vis, en particulier d'une vis destinée à des plaquettes à jeter comportant une attaque interne,
**caractérisé en ce que**
l'on utilise en tant que matériau de départ de l'acier ayant une résistance ultra élevée, et la vis est obtenue, y compris l'attaque interne par formage à froid du matériau de départ.

2. Procédé conforme à la revendication 1,
**caractérisé en ce qu'**
en tant que matériau de départ on utilise un acier ayant une résistance ultra élevée ayant la composition suivante : C 0,03, Mo 5,0, Ni 18,5, Co 8,5, Ti 0,6, Al 0,1, le reste étant du fer.

3. Vis en particulier destinée à des plaquettes à jeter qui sont réalisées en un acier ayant une résistance ultra élevée et est obtenue y compris l'attaque interne par formage à froid.

4. Vis conforme à la revendication 3,
**caractérisée en ce que**
l'acier ayant une résistance ultra élevée a la composition suivante : C 0,03, Mo 5,0, Ni 18,5, Co 8,5, Ti 0,6, Al 0,1, le reste étant du fer.
